# EUROPÄISCHE PATENTSCHRIFT

(11) **EP 0 698 676 B1**
(45) Veröffentlichungstag und Bekanntmachung des Hinweises auf die Patenterteilung: **24.09.1997**
(21) Anmeldenummer: 95104355.3
(22) Anmeldetag: 24.03.1995
(51) Int. Cl.: C25D 3/40, C25D 3/32

(54) **Bad zum galvanischen Abscheiden von Kupfer-Zinn-Legierungen**
Bath for electroplating copper-tin alloys
Bain d'électrodéposition d'alliages cuivre-étain

(30) Priorität: 29.07.1994 DE 4426914
(43) Veröffentlichungstag der Anmeldung: 28.02.1996
(73) Patentinhaber: W.C. Heraeus GmbH, D-63450 Hanau (DE)
(72) Erfinder: Camus, Otto, D-63526 Erlensee (DE); Frey, Thomas, D-63454 Hanau (DE); Hempel, Wolfgang, D-61169 Friedberg (DE); Herklotz, Günter, Dr., D-63486 Bruchköbel (DE)
(74) Vertreter: Kühn, Hans-Christian

(56) Entgegenhaltungen:
- DE-A- 3 339 541
- DE-A- 3 346 721
- CHEMICAL ABSTRACTS, Band 80, Nr. 16, 22. April 1974, Columbus, Ohio, USA STEPONAVICIUS A. et al. "Improvement of bronze plating from a cyanide- -stannate solution" Seite 507, Nr. 90 242j; & Issled. Obl. Elektroosazh- deniya Metal 1973,2, 44-8 (Russ.)
- CHEMICAL ABSTRACTS, Band 78, Nr. 14, 9. April 1973, Columbus, Ohio, USA STEPONAVICIUS A. et al. "Electrodeposition of a copper-tin alloy" Seite 547, Nr. 91 858k; & Ot Krytiya, Izobret., Prom, Ubraztsy, Tovarnye Znaki 1972, 49(34), 96-7

## Beschreibung

Die Erfindung betrifft ein Bad zum galvanischen Abscheiden von Kupfer-Zinn-Legierungen, das aus Wasser, Kupfercyanid, Zinn(lV)-Verbindung, Alkalimetallcyanid, Alkalimetallhydroxid, einem Komplexbildner und ggf. einem Alkalimetallphosphat besteht.

Das aus DE 33 39 541 C2 bekannte Bad zum galvanischen Abscheiden von Kupfer-Zinn-Legierungsüberzügen enthält 1 - 60 g/l Kupfer als Kupfercyanid, 7 - 30 g/l Zinn als Alkalimetallstannat, 0,1 - 100 g/l eines oder mehrerer Komplexbildner aus der Gruppe Phosphat, Polyphosphat, Phosphonat und Polyoxycarbonsäuren, 1 - 50 g/l Alkalimetallcyanid, 1 - 50 g/l Alkalimetallhydroxid, 0 - 50 g/l Alkalimetallcarbonat und 0,05 - 5 g/l eines oder mehrerer Zusätze aus den Gruppen Fettsäure-amido-alkyl-dialkylaminoxide, -dialkylaminbetaine und äthoxylierte Naphthole. Die aus diesem Bad abgeschiedenen Überzüge sind blank. Um auch glänzende Überzüge zu erhalten, müssen dem Bad noch Glanzbildner zugesetzt werden.

In DE 33 46 721 A1 wird ein alkalisches, cyanidhaltiges Bad zum galvanischen Abscheiden von hochglänzenden Überzügen (Bronzierung) aus neben Kupfer und Zinn noch weitere Legierungsmetalle - nämlich Zink, Molybdän, Cadmium, Quecksilber, Blei, Zirkonium, Vanadin, Beryllium und/oder Kobalt - enthaltenden Legierungen beschrieben. Die weiteren Legierungsmetalle sind in dem Bad in Form von organischen Komplexen oder Chelaten, darunter mindestens ein Aminopolycarboxy-Komplexbildner, sowie von Hydroxid-Komplexen vorhanden. In dem Bad können noch Gluconate, Tartrate, Citrate, Acetate, Pyrophosphate, Glycerophosphate, Thionphosphate und/oder Carbonate vorhanden sein.

Ausgehend von dem aus DE 33 39 541 C2 bekannten Bad, ist es das Ziel der Erfindung, ein Bad der eingangs charakterisierten Art zu schaffen, aus dem sich, ohne daß es zusätzlicher Glanzbildner bedarf, glänzende Kupfer-Zinn-Legierungsschichten abscheiden lassen. Das Bad soll möglichst einfach zusammengesetzt sein, das heißt, keiner weiteren Zusätze bedürfen, und leicht zu überwachen und zu warten sein. Die Zusammensetzung der daraus abgeschiedenen Kupfer-Zinn-Legierungen soll möglichst unabhängig von Schwankungen der Stromdichte sein.

Das Bad gemäß der Erfindung ist dadurch gekennzeichnet, daß es als Komplexbildner das Kaliumsalz der Gluconsäure, Glucarsäure und/oder Glucuronsäure enthält und einen pH-Wert von 8-14 aufweist.

Bewährt hat sich das Bad als Zubereitung aus Wasser und
5 - 20 g/l Kupfer(I)-cyanid,
10 - 150 g/l Zinn(lV)-Verbindung,
50 - 100 g/l Kaliumcyanid,
1 - 80 g/l Kaliumhydroxid und
50 - 150 g/l Kaliumsalz der Gluconsäure, Glucarsäure und/oder Glucuronsäure.

Vorzugsweise ist das Bad eine Zubereitung aus Wasser und
10 - 15 g/l Kupfer(I)-cyanid,
30 - 100 g/l Zinn(IV)-Verbindung,
50 - 70 g/l Kaliumcyanid,
5 - 50 g/l Kaliumhydroxid und
80 - 120 g/l Kaliumsalz der Gluconsäure, Glucarsäure und/oder Glucuronsäure.

Als Zinn(lV)-Verbindung werden Alkalimetallstannate, besonders Kaliumstannat, und Zinn(lV)-halogenide, besonders Zinn(lV)-chlorid, bevorzugt.

Als Komplexbildner hat sich das Kaliumsalz der Gluconsäure besonders bewährt.

Ist ein Alkalimetallphosphat in dem Bad vorhanden, so hat sich eine Menge von 50 - 100 g/l als günstig erwiesen.

Das Bad kann bei Temperaturen von 20 - 70°C, vorzugsweise bei 50 - 70°C, und mit Stromdichten von 0,1 - 10 A/dm², vorzugsweise von 2 - 6 A/dm², betrieben werden.

Die aus dem Bad abgeschiedenen Kupfer-Zinn-Legierungen zeichnen sich durch einen hohen Glanz aus. Die zusätzliche Verwendung von Glanzbildnern ist nicht erforderlich.

Zu den das erfindungsgemäße Bad charakterisierenden guten Eigenschaften tragen alle das Bad bildenden Komponenten bei. Dem Kaliumhydroxid und dem Kaliumsalz der Gluconsäure, Glucarsäure und Glucuronsäure kommen dabei jedoch eine besondere Bedeutung zu.

Das Bad läßt sich für das Galvanisieren sowohl von Kleinteilen als auch von Bändern und Drähten einsetzen und ermöglicht die Abscheidung von Kupfer-Legierungen mit einem Zinn-Gehalt bis zu 60 Gewichts-%. Die Abscheidung von Legierungen mit einem Zinn-Gehalt von 30 - 60 Gewichts-% wird bevorzugt. Die Legierungen sind je nach Zinn-Gehalt bronze- bis silberfarben und eignen sich für technische und dekorative Zwecke. Eine besondere Bedeutung kommt ihnen als Ersatz für Nickel zu, das ein potentielles Allergen ist.

Eine schnellere Abscheidung der Legierungen läßt sich durch die Erhöhung der Stromdichte und der Bad-Temperatur erreichen, ohne daß - bei gegebenem Kupfer- und Zinn-Gehalt des Bades - größere Schwankungen in der Zusammensetzung der abgeschiedenen Legierungen auftreten.

Zur näheren Erläuterung der Erfindung werden in den folgenden Beispielen Bäder gemäß der Erfindung und die Abscheidung von Überzügen aus Kupfer-Zinn-Legierungen daraus beschrieben.

### Beispiel 1

Es wird eine Lösung aus Wasser und
12 g/l Kupfer(I)-cyanid,
43 g/l Kaliumstannat,
68 g/l Kaliumcyanid,
5 g/l Kaliumhydroxid und
100 g/l Kaliumsalz der Gluconsäure
zubereitet; der pH-Wert der Lösung beträgt 11,5.

Aus dem so erhaltenen Bad wird bei einer Bad-Temperatur von 65°C und mit Stromdichten von 0,1 - 5 A/dm² (Hullzelle) eine glänzende, silberfarbene Kupfer-Zinn-Legierung aus 68 Gewichts% Kupfer und 32 Gewichts-% Zinn abgeschieden. Das Bad ist stabil; Niederschläge treten nicht auf.

### Beispiel 2

Es wird eine Lösung aus Wasser und
12 g/l Kupfer(I)-cyanid,
88 g/l Kaliumstannat,
60 g/l Kaliumcyanid,
5 g/l Kaliumhydroxid und
100 g/l Kaliumsalz der Gluconsäure
zubereitet; der pH-Wert der Lösung beträgt 11,7.

Aus dem so erhaltenen Bad wird bei einer Bad-Temperatur von 65°C und mit Stromdichten von 0,1-5 A/dm² (Hullzelle) eine glänzende, silberfarbene Kupfer-Zinn-Legierung aus 60 Gewichts-% Kupfer und 40 Gewichts-% Zinn abgeschieden. Das Bad ist stabil; Niederschläge treten nicht auf.

### Beispiel 3

Es wird eine Lösung aus Wasser und
12 g/l Kupfer(I)-cyanid,
100 g/l Kaliumstannat,
60 g/l Kaliumcyanid,
5 g/l Kaliumhydroxid und
100 g/l Kaliumsalz der Gluconsäure
zubereitet; der pH-Wert der Lösung beträgt 11,7.

Aus dem so erhaltenen Bad wird bei einer Bad-Temperatur von 60°C und mit Stromdichten von 1-5 A/dm² (Hullzelle) eine glänzende, silberfarbene Kupfer- Zinn-Legierung aus 51 Gewichts-% Zinn und 49 Gewichts-% Kupfer abgeschieden. Das Bad ist stabil; Niederschläge treten nicht auf.

### Beispiel 4

Es wird eine Lösung aus Wasser und
12 g/l Kupfer(I)-cyanid,
100 g/l Kaliumstannat,
60 g/l Kaliumcyanid,
5 g/l Kaliumhydroxid und
100 g/l Kaliumsalz der Glucarsäure
zubereitet; der pH-Wert der Lösung beträgt 11,5.

Aus dem so erhaltenen Bad wird bei einer Bad-Temperatur von 60°C und mit Stromdichten von 1-5 A/dm² (Hullzelle) eine glänzende, silberfarbene Kupfer-Zinn-Legierung aus 53 Gewichts-% Zinn und 47 Gewichts-% Kupfer abgeschieden. Das Bad ist stabil; Niederschläge treten nicht auf.

### Beispiel 5

Es wird eine Lösung aus Wasser und
12 g/l Kupfer(I)-cyanid,
100 g/l Kaliumstannat,
60 g/l Kaliumcyanid,
5 g/l Kaliumhydroxid und
100 g/l Kaliumsalz der Glucuronsäure
zubereitet; der pH-Wert der Lösung beträgt 11,5.

Aus dem so erhaltenen Bad wird bei einer Bad-Temperatur von 60°C und mit Stromdichten von 1-5 A/dm² (Hullzelle) eine glänzende, silberfarbene Kupfer-Zinn-Legierung aus 51 Gewichts-% Zinn und 49 Gewichts-% Kupfer abgeschieden. Das Bad ist stabil; Niederschläge treten nicht auf.

### Beispiel 6

Es wird eine Lösung aus Wasser und
14 g/l Kupfer(I)-cyanid,
88,5 g/l Zinn(lV)-chlorid,
60 g/l Kaliumcyanid,
50 g/l Kaliumhydroxid,
100 g/l Kaliumsalz der Gluconsäure und
80 g/l Dikaliumhydrogenphosphat
zubereitet; der pH-Wert der Lösung beträgt 9,5.

Aus dem so erhaltenen Bad wird bei einer Bad-Temperatur von 65°C und mit Stromdichten von 1-10 A/dm² (Hullzelle) eine glänzende, silberfarbene Kupfer-Zinn-Legierung aus 30 Gewichts-% Zinn und 70 Gewichts-% Kupfer abgeschieden. Das Bad ist stabil; Niederschläge treten nicht auf.

Die im Verlauf der Abscheidung nötige Ergänzung der Bäder erfolgt auf einfache Weise durch Zugabe der für die Zubereitung der Bäder eingesetzten Substanzen. Eine fortlaufende Bestimmung der Konzentration des Kaliumsalzes der Gluconsäure, Glucarsäure und Glucuronsäure ist nicht erforderlich; es wird, bezogen auf den Zusatz an Zinn(lV)-Verbindung, im Verhältnis 1:1 ergänzt.

## Patentansprüche

1. Bad zum galvanischen Abscheiden von Kupfer-Zinn-Legierungen, das aus Wasser, Kupfercyanid, Zinn(lV)-Verbindung, Alkalimetallcyanid, Alkalimetallhydroxid, einem Komplexbildner und ggf. einem Alkalimetallphosphat besteht, dadurch gekennzeichnet, daß es als Komplexbildner das Kaliumsalz der Gluconsäure, Glucarsäure und/oder Glucuronsäure enthält und einen pH-Wert von 8-14 aufweist.

2. Bad nach Anspruch 1, dadurch gekennzeichnet, daß es eine Zubereitung aus Wasser und
5 - 20 g/l Kupfer(I)-cyanid,
10 - 150 g/l Zinn(IV)-Verbindung,
50 - 100 g/l Kaliumcyanid,
1 - 80 g/l Kaliumhydroxid und
50 - 150 g/l Kaliumsalz der Gluconsäure, Glucarsäure und/oder Glucuronsäure ist.

3. Bad nach Anspruch 1 oder 2, dadurch gekennzeichnet, daß es eine Zubereitung aus Wasser und
10 - 15 g/l Kupfer(I)-cyanid,
30 - 100 g/l Zinn(lV)-Verbindung,
50 - 70 g/l Kaliumcyanid,
5 - 50 g/l Kaliumhydroxid und
80 - 120 g/l Kaliumsalz der Gluconsäure, Glucarsäure und/oder Glucuronsäure ist.

4. Bad nach einem der Ansprüche 1 bis 3, dadurch gekennzeichnet, daß die Zinn(IV)-Verbindung Alkalimetallstannat ist.

5. Bad nach Anspruch 4, dadurch gekennzeichnet, daß das Alkalimetallstannat Kaliumstannat ist.

6. Bad nach einem der Ansprüche 1 bis 3, dadurch gekennzeichnet, daß die Zinn(IV)-Verbindung ein Zinn(IV)-halogenid ist.

7. Bad nach Anspruch 6, dadurch gekennzeichnet, daß das Zinn(IV)-halogenid Zinn(IV)-chlorid ist.

8. Bad nach Anspruch 6 oder 7, dadurch gekennzeichnet, daß es 50-100 g/l des Alkalimetallphosphats enthält.

## Claims

1. Bath for electrodeposition of copper-tin alloys, which consists of water, copper cyanide, a tin(IV) compound, an alkali metal cyanide, an alkali metal hydroxide, a complexing agent and optionally an alkali metal phosphate, characterized in that it contains the potassium salt of gluconic acid, glucaric acid and/or glucuronic acid as the complexing agent and has a pH of 8 - 14.

2. Bath according to Claim 1, characterized in that it is a formulation comprising water and
5 - 20 g/l of copper(I) cyanide,
10 - 150 g/l of a tin(IV) compound,
50 - 100 g/l of potassium cyanide,
1 - 80 g/l of potassium hydroxide and
50 - 150 g/l of the potassium salt of gluconic acid, glucaric acid and/or glucuronic acid.

3. Bath according to Claim 1 or 2, characterized in that it is a tormulation comprising water and
10 - 15 g/l of copper(I) cyanide,
30 - 100 g/l of a tin(IV) compound,
50 - 70 g/l of potassium cyanide,
5 - 50 g/l of potassium hydroxide and
80 - 120 g/l of the potassium salt of gluconic acid, glucaric acid and/or glucuronic acid.

4. Bath according to any of Claims 1 to 3, characterized in that the tin(IV) compound is an alkali metal stannate.

5. Bath according to Claim 4, characterized in that the alkali metal stannate is potassium stannate.

6. Bath according to any of Claims 1 to 3, characterized in that the tin(IV) compound is a tin(IV) halide.

7. Bath according to Claim 6, characterized in that the tin(IV) halide is tin(IV) chloride.

8. Bath according to Claim 6 or 7, characterized in that it contains 50 - 100 g/l of the alkali metal phosphate.

## Revendications

1. Bain de dépôt électrolytique d'alliages de cuivre-étain composé d'eau, de cyanure de cuivre, d'un composé d'étain(IV), de cyanure de métal alcalin, d'hydroxyde de métal alcalin, d'un complexant et le cas échéant d'un phosphate de métal alcalin, caractérisé en ce qu'il contient comme complexant le sel potassique de l'acide gluconique, de l'acide glucarique et/ou de l'acide glucuronique et présente un pH de 8-14.

2. Bain selon la revendication 1, caractérisé en ce qu'il est une préparation d'eau et de
5-20 g/l de cyanure de cuivre(I),
10-150 g/l de composé d'étain(IV),
50-100 g/l de cyanure de potassium,
1-80 g/l d'hydroxyde de potassium et
50 à 150 g/l de sel potassique de l'acide gluconique, de l'acide glucarique et/ou de l'acide glucuronique.

3. Bain selon la revendication 1 ou 2, caractérisé en ce qu'il est une préparation d'eau et de
10-15 g/l de cyanure de cuivre(I),
30-100 g/l de composé d'étain(IV),
50-70 g/l de cyanure de potassium,
5-50 g/l d'hydroxyde de potassium et
80-120 g/l de sel potassique de l'acide gluconique, de l'acide glucarique et/ou de l'acide glucuronique.

4. Bain selon une des revendications 1 à 3, caractérisé en ce que le composé d'étain(IV) est du stannate de métal alcalin.

5. Bain selon la revendication 4, caractérisé en ce que le stannate de métal alcalin est du stannate de potassium.

6. Bain selon une des revendications 1 à 3, caractérisé en ce que le composé d'étain(IV) est un halogénure d'étain(IV).

7. Bain selon la revendication 6, caractérisé en ce que l'halogénure d'étain(IV) est du chlorure d'étain(IV).

8. Bain selon la revendication 6 ou 7, caractérisé en ce qu'il contient 50 à 100 g/l du phosphate de métal alcalin.
